# FASCICULE DE BREVET EUROPEEN

(11) **EP 0 092 629 B1**
(45) Date de publication et mention de la délivrance du brevet: **18.06.1986**
(21) Numéro de dépôt: 82420154.5
(22) Date de dépôt: 15.11.1982
(51) Int. Cl.: C22C 38/04

(54) **Procédé de fabrication de barres et de tubes en aciers à hautes caractéristiques mécaniques**
Verfahren zur Herstellung von Stäben und Röhren aus Stählen mit hohen mechanischen Eigenschaften
Process for the manufacture of rods and tubes from steels with great mechanical properties

(30) Priorité: 22.04.1982 FR 8207281
(43) Date de publication de la demande: 02.11.1983
(73) Titulaire: UGINE SAVOIE, F-73403 Ugine Cédex (FR)
(72) Inventeur: Heritier, Bernard, F-73200 Albertville (FR); Maitrepierre, Philippe, F-73200 Albertville (FR); Rofes-Vernis, Jaime, F-13290 St. Mitre-les-Remparts (FR); Wyckaert, Alain, F-13290 St. Mitre-les-Remparts (FR)
(74) Mandataire: Séraphin, Léon

## Description

Le procédé qui fait l'objet de l'invention concerne une nouvelle méthode de fabrication de barres et de tubes en acier faiblement allié, présentant à l'état brut de transformation à chaud de hautes caractéristiques mécaniques, la limite d'élasticité, la charge de rupture et la résilience étant particulièrement élevées. Le procédé concerne également une méthode qui permet d'abaisser de façon très importante les frais de transformation de l'acier sous forme de barres ou de tubes à hautes caractéristiques mécaniques.

L'invention concerne aussi des barres et des tubes présentant de hautes caractéristiques mécaniques à l'état brut de laminage à chaud grâce à la combinaison d'une composition définie à l'intérieur de fourchettes précises et d'une structure à prédominance bainitique.

De façon plus précise, l'invention concerne des barres ou tubes présentant des caractéristiques mécaniques au moins égales aux caractéristiques minimales du grade N80 de l'American Petroleum Institute, obtenues par une méthode d'élaboration et de transformation beaucoup plus économique que les méthodes habituellement utilisées.

Les méthodes habituelles de fabrication de barres ou tubes présentant des caractéristiques mécaniques correspondant au grade N80 de l'American Petroleum Institute, consistent à élaborer un acier faiblement allié tel que l'acier suivant norme AFNOR 40MD7. Cet acier contient en % en masse ; C 0,25 à 0,50 ; Mn 1,20 à 1,70 ; Mo 0,20 et les impuretés habituelles. Après coulée en lingots ou en barres de coulée continue, cet acier est transformé par laminage à chaud en barres de la section voulue, par exemple des barres rondes de 100 à 200 mm de diamètre. A l'état brut de laminage à chaud, ces barres ont généralement une limite élastique d'environ 750 MPa mais une résilience faible inférieure à 30 Joules/cm², mesurée sur éprouvettes KCU.

Dans le but de leur conférer les caractéristiques mécaniques désirées, on leur fait subir un traitement thermique comportant 'un recuit d'austénitisation à une température d:environ 875 °C, suivi d'un refroidissement à l'air jusqu'au voisinage de la température ambiante et enfin, un revenu à une température d'environ 600 à 650 °C.

Les barres ainsi obtenues présentent des caractéristiques mécaniques conformes au grade N80, à savoir :

Ces opérations de traitement thermique après laminage sont coûteuses en temps de fabrication, en frais de manutention et de contrôle ainsi qu'en énergie thermique et nécessitent, de plus, de disposer d'importantes installations spécialisées pour l'exécution de tels traitements.

On a cherché la possibilité de mettre au point un procédé d'élaboration et de transformation appliqué à une composition particulière d'acier permettant d'obtenir à l'état brut de laminage à chaud, des barres présentant directement les caractéristiques mécaniques exigées par les utilisateurs. On a recherché aussi la possibilité de réaliser, à partir de ces barres, par perçage à chaud, puis laminage à chaud sur mandrin, des tubes présentant à l'état brut de laminage à chaud des caractéristiques mécaniques comparables à celles de ces barres.

On a recherché en particulier la.possibilité d'obtenir à l'état brut de laminage à chaud des barres ou tubes présentant une limite d'élasticité E supérieure à 550 MPa associée à une résilience KCU supérieure à 80 J/_{cm2.}.

On a eu l'idée, suivant l'invention, d'élaborer un acier présentant la composition suivante en % en masse : C 0,060 à 0,120 et de préférence 0,080 à 0,110 ; Si 0,30 à 0,70 ; Mn 1,30 à 2,00 et de préférence 1,50 à 1,80 ; Nb 0,050 à 0,120 ; B 0,0025 à 0,0060 ; AI 0,040 à 0,080 ; N .¡;; 0,010 ; V _ 0,120 ; éventuellement S 0,040 à 0,070 ; reste Fe et impuretés habituelles. Cet acier étant le plus souvent élaboré à partir de ferrailles peut contenir d'assez nombreuses impuretés métalliques telles que Ni, Cr, Cu et Mo, le total des impuretés métalliques ne dépassant pas environ 1 %. Une addition éventuelle de V jusqu'à 0,12 %, de préférence entre 0,060 et 0,12 %, peut également être effectuée. Il peut comporter aussi une addition de S jusqu'à une teneur d'environ 0,040 à 0,070 % pour améliorer l'usinabilité. On peut combiner avec cette addition de très petites additions de métaux alcalino-terreux tels que Ca et/ou Mg, et/ou de métaux des terres rares pour améliorer l'isotropie des caractéristiques mécaniques.

Après coulée sous forme de lingots ou de barres de coulée continue, on transforme lesdits lingots ou lesdites barres dans des conditions contrôlées. Le dégrossissage des lingots, au blooming, est effectué de façon classique à une température d'environ 1 200 à 1 050 °C. Les barres ainsi obtenues, ou bien les barres de coulée continue subissent un laminage contrôlé à une température comprise entre 1 000 et 700 °C en une seule chaude jusqu'à l'obtention de barres de la section voulue, circulaire ou non, avec un taux de réduction de la section initiale d'au moins 50 %.

Dans le cas du laminage de tubes, la barre brute de laminage à chaud est percée par perçage à chaud puis l'ébauche de tube obtenue est laminée à chaud sur mandrin jusqu'à la dimension désirée. Pour les barres comme pour les tubes, il peut être avantageux d'effectuer un revenu permettant de compléter la précipitation du Nb et dont l'intérêt principal est de relever la limite d'élasticité. Ce revenu est de préférence effectué à une température comprise entre 550 et 700 °C.

Les hautes caractéristiques mécaniques des produits obtenus par le procédé suivant l'invention résultent essentiellement de l'action de l'opération de laminage à chaud effectuée, dans des limites de température définies et avec un taux de corroyage bien déterminé, sur un acier dont la composition est à l'intérieur des limites précisées plus haut. Grâce à sa faible teneur en carbone, associée à une température en manganèse bien définie et à une combinaison d'additions de niobium, bore et aluminium, dans des proportions critiques, il est possible de supprimer les traitements classiques qui étaient considérés comme obligatoires pour obtenir ces caractéristiques mécaniques tout à fait particulières.

L'exemple non limitatif ci-après décrit un mode de mise en oeuvre du procédé suivant l'invention.

On élabore un acier contenant en % en masse : C 0,085 ; Si 0,452 ; Mn 1,520 ; Nb 0,060 ; AI 0,071 ; B 0,0049 ; N 0,007 ; Ni 0,136 ; Cr 0,167 ; Cu 0,228 ; S 0,028 ; P 0,017 ; reste Fe et impuretés habituelles.

Cet acier est coulé en lingots de 5,8 tonnes. Ces lingots sont préchauffés à 1 230 °C, puis dégrossis au blooming en barres de 182 x 182 mm à une température comprise entre 1 200 et 1 050 °C puis laminés de façon continue en barres rondes de diamètre 140 mm. La température d'entrée est d'environ 950 °C et la température à la sortie de la dernière cage du laminoir est d'environ 710 °C. On prélève sur ces barres, brutes de laminage à chaud, des éprouvettes de 10 mm de diamètre pour essais de traction ainsi que des éprouvettes pour mesures de résilience du type KCU sens long. Ces prélèvements sont faits à 25 mm de la surface (axe de l'éprouvette 0 10 mm situé à 25 mm au-dessous de cette surface).

Le tableau ci-après donne les caractéristiques mécaniques obtenues.

On voit que la limite élastique est supérieure à 550 MPa et que la résilience est supérieure à 80 J/cm². Par ailleurs, les examens micrographiques montrent que la structure de la barre est homogène et à prédominance bainitique en tous points. Il est également possible d'appliquer le procédé suivant l'invention à la réalisation de barres de section autre que circulaire, telles que des barres carrées ou rectangulaires ou de section quelconque. Dans tous les cas, l'opération de laminage qui permet d'obtenir ces barres doit être effectuée à une température comprise entre 1 000 et 700 °C et le taux de corroyage doit de préférence atteindre au moins 50 % sans réchauffage intermédiaire.

Comme cela a été dit plus haut, il est possible d'accroître encore la limite élastique des barres brutes de laminage à chaud en leur faisant subir un revenu à une température de préférence comprise entre 550 et 700 °C.

## Revendications

1. Procédé d'obtention de barres ou tubes en acier présentant à l'état brut de laminage à chaud une structure à prédominance bainitique fine, une limite élastique supérieure à 550 MPa et une résilience supérieure à 80 J/cm², caractérisé en ce qu'il comporte les étapes suivantes :
- on élabore, sous forme de lingot ou de barre, un acier-contenant en % en masse : C 0,060 à 0,120 ; Si 0,30 à 0,70 ; Mn 1,30 à 2,00 ; Nb 0,050 à 0,120 ; B 0,0025 à 0,0060 ; AI 0,040 à 0,080 ; N ≤ 0,010 ; V_{"}", 0,120 ; éventuellement S 0,040 à 0,070 ; impuretés habituelles, parmi lesquelles le total des impuretés métalliques telles que Ni, Cr, Cu, Mo, ne dépasse pas 1,0 ; reste Fe ;
- on transforme à chaud ledit lingot ou ladite barre en barres ou en tubes avec un laminage final contrôlé, à température comprise entre 1 000 et 700 °C en une seule chaude, avec un taux de réduction de la section initiale d'au moins 50 %.

2. Procédé suivant revendication 1, caractérisé en ce que l'acier contient en % en masse : C 0,080 à 0,110 et Mn 1,50 à 1,80.

3. Procédé suivant revendications 1 ou 2, caractérisé en ce que l'acier contient en % en masse ; V 0,060 à 0,120.

4. Procédé suivant l'une des revendications 1 à 3, caractérisé en ce que l'acier contient une addition de en % en masse : S 0,040 à 0,070.

5. Procédé suivant l'une des revendications 1 à 4, caractérisé en ce que les barres obtenues par laminage à chaud sont ensuite percées à.chaud puis laminées à chaud sur mandrin sous forme de tubes.

6. Procédé suivant l'une des revendications 1 à 5, caractérisé en ce que les barres ou tubes laminés à chaud subissent un revenu à une température comprise entre 550 et 700 °C.

7. Barres ou tubes en acier, ayant à l'état brut de laminage à chaud une structure à prédominance bainitique à grains fins, une limite élastique, à 25 mm au-dessous de la surface, supérieure à 550 MPa et une résilience supérieure à 80 J/cm², caractérisés en ce qu'ils contiennent en % en masse : C 0,060 à 0,120; Si 0,30 à 0,70 ; Mn 1,30 à 2,00 ; Nb 0,050 à 0,120; AI 0,040 à 0,080 ; B 0,0025 à 0,0060 ; N ≤ 0,010 : V ≼ 0,120 ; éventuellement S 0,040 à 0,070 ; impuretés habituelles parmi lesquelles le total des impuretés métalliques telles que Ni, Cr, Cu, Mo ne dépasse pas 1,0 ; reste Fe.

8. Barres ou tubes suivant revendication 6, caractérisés en ce qu'ils contiennent en % en masse : C 0,080 à 0,110 et Mn 1,50 à 1,80.

9. Barres ou tubes suivant revendication 8, caractérisés en ce qu'ils contiennent en % en masse : V 0,060 à 0,120.

10. Barres ou tubes suivant revendications 6 ou 7, caractérisés en ce qu'ils contiennent une addition de en % en masse : S 0,040 à 0,070.

## Claims

1. A process for producing bars or tubes of steel with in the crude hot rolled state a predominantly bainitic fine structure, an elastic limit of higher than 550 MPa and a resilience of higher than 80 J/cm², characterised in that it comprises the following steps :
- producing, in ingot or bar form, a steel containing the following in % by weight : C 0.060 to 0.120 ; Si 0.30 to 0.70 ; Mn 1.30 to 2.00 ; Nb 0.050 to 0.120 ; B 0.0025 to 0.0060 ; AI 0.040 to 0.080 ; N ≤ 0.010 ; V ≤ 0.120 ; optionally S. 0.040 to 0.070 ; the usual impurities among which the total of metallic impurities such as Ni, Cr, Cu and Mo does not exceed 1.0 ; and the balance Fe ;
- converting said ingot or said bar in the hot condition into bars or tubes with a final controlled rolling operation at a temperature of between 1 000 and 700 °C in a single heat, with a rate of reduction of the initial section of at least 50 %.

2. A process according to claim 1 characterised in that the steel contains in % by weight : C 0.080 to 0.110 and Mn 1.50 to 1.80.

3. A process according to claim 1 or claim 2 characterised in that the steel contains in % by weight: V 0.060 to 0.120.

4. A process according to one of claims 1 to 3 characterised in that the steel contains an addition of, in % by weight : S 0.040 to 0.070.

5. A process according to one of claims 1 to 4 characterised in that the bars produced by hot rolling are then subjected to hot piercing and then hot rolled over a mandrel in the form of tubes.

6. A process according to one of claims 1 to 5 characterised in that the hot rolled bars or tubes are subjected to tempering at a temperature of between 550 and 700 °C.

7. Bars or tubes of steel having in the crude hot rolled state a predominantly bainitic fine-grain structure, an elastic limit at 25 mm beneath the surface which is greater than 550 MPa and a resilience of greater than 80 J/cm², characterised in that they contain the following in % by weight: C 0.060 to 0.120 ; Si 0.30 to 0.70 ; Mn 1.30 to 2.00 ; Nb 0.050 to 0.120 ; Al 0.040 to 0.080 ; B 0.0025 to 0.0060 ; N ≤ 0.010 ; V ≤ 0.120 ; optionally S 0.040 to 0.070 ; usual impurities among which the total of metallic impurities such as Ni, Cr, Cu and Mo does not exceed 1.0 ; and the balance Fe.

8. Bars or tubes according to claim 6 characterised in that they contain the following in % by weight : C 0.080 to 0.110 and Mn 1.50 to 1.80.

9. Bars or tubes according to claim 8 characterised in that they contain in % by weight : V 0.060 to 0.120.

10. Bars or tubes according to claim 6 or claim 7 characterised in that they contain an addition of, in % by weight : S 0.040 to 0.070.

## Patentansprüche

1. Verfahren zum Herstellen von Stäben oder Rohren aus Stahl, die im rohen Warmwalzzustand ein vorwiegend feinbainitisches Gefüge, eine Elastizitätsgrenze über 550 MPa und eine Schlagzähigkeit über 80 J/cm² aufweisen, dadurch gekennzeichnet, daß es die folgenden Stufen umfaßt :
- man erzeugt, in Block- oder Stabform, einen Stahl, der in Gew.% : 0,060 bis 0,120 C : 0,30 bis 0,70 Si; 1,30 bis 2,00 Mn ; 0,050 bis 0,120 Nb ; 0,0025 bis 0,0060 B ; 0,040 bis 0,080 AI ; ≤ 0,010 N ; ≤ 0,120 V ; gegebenenfalls 0,040 bis 0,070 S ; übliche Verunreinigungen, unter denen die Gesamtheit der metallischen Verunreinigungen, wie z. B. Ni, Cr, Cu, Mo, 1,0 nicht übersteigt; Rest Fe enthält ;
- man warmverformt diesen Block oder diesen Stab zu Stäben oder Rohren mit einem gesteuerten Endwalzen bei einer Temperatur im Bereich von 1 000 bis 700 °C in einer einzigen Hitze mit einem Reduktionsgrad des Anfangsquerschnitts von wenigstens 50 %.

2. Verfahren nach Anspruch 1, dadurch gekennzeichnet, daß der Stahl in Gew.% : 0,080 bis 0,110 C und 1,50 bis 1,80 Mn enthält.

3. Verfahren nach Anspruch 1 oder 2, dadurch gekennzeichnet, daß der Stahl in Gew.% : 0,060 bis 0,120 V enthält.

4. Verfahren nach einem der Ansprüche 1 bis 3, dadurch gekennzeichnet, daß der Stahl einen Zusatz von in Gew.% : 0,040 bis 0.070 S enthält.

5. Verfahren nach einem der Ansprüche 1 bis 4, dadurch gekennzeichnet, daß die durch Warmwalzen erhaltenen Stäbe anschließend auf einem Dorn in Form von Rohren warmgelocht werden.

6. Verfahren nach einem der Ansprüche 1 bis 5, dadurch gekennzeichnet, daß die warmgewalzten Stäbe oder Rohre einem Anlassen bei einer Temperatur im Bereich von 550 bis 700 °C unterworfen werden.

7. Stäbe oder Rohre aus Stahl, die im rohen Warmwalzzustand ein vorwiegend bainitisches Gefüge mit feinen.Körnern, eine Elastizitätzgrenze, in 25 mm unter der Oberfläche, über 550 MPa und eine Schlagzähigkeit über 80 J/cm² aufweisen, dadurch gekennzeichnet, daß sie in Gew.% : 0,060 bis 0,120 C ; 0,30 bis 0,70 Si ; 1,30 bis 2,00 Mn ; 0,050 bis 0,120 Nb ; 0,040 bis 0,080 Al ; 0,0025 bis 0,0060 B ; - 0,010 N ; ≤ 0,120 V ; gegebenenfalls 0,040 bis 0,070 S ; übliche Verunreinigungen, unter denen die Gesamtheit der metallischen Verunreinigungen, wie z. B. Ni, Cr, Cu, Mo, 1,0 nicht übersteigt; Rest Fe enthalten.

8. Stäbe oder Rohre nach Anspruch 6, dadurch gekennzeichnet, daß sie in Gew.% : 0,080 bis 0,110 C und 1,50 bis 1,80 Mn enthalten.

9. Stäbe oder Rohre nach Anspruch 8, dadurch gekennzeichnet, daß sie in Gew.% : 0,060 bis 0,120 V enthalten.

10. Stäbe oder Rohre nach Anspruch 6 oder 7, dadurch gekennzeichnet, daß sie einen Zusatz von in Gew.% : 0,040 bis 0,070 S enthalten.
